# EUROPÄISCHE PATENTSCHRIFT

(11) **EP 0 028 761 B1**
(45) Veröffentlichungstag und Bekanntmachung des Hinweises auf die Patenterteilung: **20.02.1985**
(21) Anmeldenummer: 80106596.2
(22) Anmeldetag: 27.10.1980
(51) Int. Cl.: B22D 11/10, B22D 11/12

(54) **Verfahren zum Umrühren beim Stranggiessen**
Method of stirring during continuous casting
Procédé de brassage lors de la coulée continue

(30) Priorität: 06.11.1979 SE 7909163
(43) Veröffentlichungstag der Anmeldung: 20.05.1981
(73) Patentinhaber: ASEA AB, S-721 83 Västeras (SE)
(72) Erfinder: Kollberg, Sten, Dipl.Ing., S-722 23 Västeräs (SV)
(74) Vertreter: Boecker, Joachim, Dr.-Ing.

## Beschreibung

Die Erfindung betrifft ein Verfahren zum Umrühren beim Stranggießen gemäß dem Oberbegriff des Anspruches 1.'- Ein solches Verfahren ist bekannt aus der DE-A-2911842.

Das Umrühren der nicht erstarrten Bereiche eines Gießstranges ist bereits in verschiedenen Ausführungen bekannt. U.a. ist es bekannt, diese Bereiche mittels eines elektromagnetischen Umrührers quer zur Gießrichtung an einer oder mehreren Stellen umzurühren. Ein Grund für diese Umrührung besteht darin, daß man Lunker (sogenannte mini-ingots) und Seigerungen in dem fertigen Gußstück (Rohling) vermeiden möchte und daß man eine möglichst gleichmäßige Erstarrungsfront anstrebt. Ein Problem bei dieser Art der Umrührung besteht jedoch darin, daß sogenannte weiße Bänder, d.h. Bänder mit negativer Seigerung entstehen, wenn die Schmelze hierbei allzu plötzlich in eine allzu kräftige Rührbewegung versetzt wird. Beim Erstarren von Stahl bilden sich nämlich Kristalle, sogenannte Dendrite, zwischen denen eine Anreicherung von Schwefel und Kohlenstoff stattfindet. Bei einer üblichen Umrührung werden diese Anreicherungen unter die Schmelze , gerührt und durch eine andere Schmelze ersetzt, wordurch die sogenannten weißen Bänder entstehen.

Eine Möglichkeit, das vorgenannte Problem zu Iösen,` ist aus der DE-A-2911842 bekannt. Danach wird der elektromagnetische Umrührer mit mehrphasigem Strom gespeist, wobei das Umrühren dadurch asymmetrisch erfolgt, daß entweder der Phasenstrom in einer Phase um mindestens 10% vom Phasenstrom in einer anderen Phase abweicht und/oder daß die Phasenspulen untereinander asymmetrisch ausgeführt sind. Hierdurch erhält man eine bessere Gußstruktur als bei einer symmetrischen Speisung. Der Umrührer kann normalerweise symmetrisch aufgebaut sein, doch ist es auch vorstellbar, die Phasenspulen im Umrührer asymmetrisch aufzubauen, so daß man eine asymmetrische Umrührung bei symmetrischer Speisung erhält.

Die Frequenzf des mehrphasigen Stromes kann im Bereich 0<f≦10 Hz liegen, und zwar normalerweise beim Umrühren in sog. slabs (Platten), die einen großen Querschnitt haben. Jedoch kann man auch eine Frequenz zwischen 10 bis 30 Hz bei sog. blooms (Luppen), also mittelgroßen Rohlingen, oder eine Frequenz zwischen 50 bis 60 Hz bei kleineren Rohlingen, sog. billets (Barren) anwenden. In dem erstgenannten Fall handelt es sich normalerweise um ein Umrühren in Querrichtung, wobei die Umrührrichtung etwa senkrecht zur Gießrichtung liegt, während es sich in dem anderen Fall normalerweise um eine Umrühren in Längsrichtung, also in Gießrichtung handelt. Ein Nachteil bei der vorgenannten Art der asymmetrischen Umrührung besteht in der verhältnismäßig schlechten Ausnutzung des Umrührers, da Eisenkern und Wicklung des Umrührers nicht voll ausgenutzt werden.

In bekannter Weise entstehen durch einen Umrührer im Gießstrang einerseits eine in Längsrichtung des Umrührers wandernde, entsprechend dem Quadrat einer Sinusfunktion geformte, zwischen Null und einem Maximum verlaufende Umrührkraft, die, wenn sie an einer festen Stelle des Gießstrangs über eine bestimmte Zeit integriert wird, eine in Längsrichtung des Umrührers resultierende Umrührkraft ergibt, und andererseits eine im wesentlichen sinusförmige, in Längsrichtung des Umrührers wandernde, zwischen einem absolut gleich großen positiven Maximum und negativen Minimum verlaufende, quer zur Oberfläche des Umrührers oder des entsprechenden Polschuhs wirkende Querkraft, deren Integral an einer festen Stelle des Gießstrangs über eine bestimmte Zeit den Wert Null ergibt und die somit keine resultierende Kraft liefert, und eine diesen beiden Kräften zugeordnete (superponierte), stationäre, zeitlich und räumlich in Längsrichtung des Umrührers sich periodisch zwischen 0 und einem Maximum ändernde, im wesentlichen quer zur Oberfläche des Umrührers oder des entsprechenden Polschuhs wirkenden Querkraft, wobei diese superponierte Querkraft eine starke Erhöhung der Turbulenz in der Strömung im flüssigen Kern des Gießstranges erzeugt. Die letztgenannte Kraft entsteht durch das asymmetrische Umrühren, während die beiden erstgenannten Kräfte im_{'} wesentlichen durch den symmetrischen Umrührer, jedoch teilweise auch von dem asymmetrischen Umrührer erzeugt werden. Die symmetrische Umrührung ist also im wesentlichen für 'die motorische Umrührung verantwortlich, während die asymmetrische Umrührung im wesentlichen für die auftretende Turbulenz verantwortlich ist, welche die Viskosität der Schmelze verringert und zu einer Vermeidung der sogenannten weißen Bänder beiträgt.

Der Erfindung liegt die Aufgabe zugrunde, ein Verfahren zum Umrühren beim Stranggießen zu entwickeln, bei welchem die Umrührer besser ausgenutzt werden und mit welchem sich die Turbulenz in dem flüssigen Bereich des Stranges sehr gut einstellen läßt.

Zur Lösung dieser Aufgabe wird ein Verfahren gemäß dem Oberbegriff des Anspruches 1 vorgeschlagen, welches erfindungsgemäß die im kennzeichnenden Teil des Anspruches 1 genannten Merkmale hat.

Vorteilhafte Ausgestaltungen der Erfindung sind in den weiteren Ansprüchen genannt.

Durch die Verwendung von zwei Umrührern gemäß der Erfindung erhält man eine Verbesserung der Struktur des durch eine kontinuierliche Stranggießmaschine gegossenen Stranges. Durch die Phasenasymmetrische Speisung des einem Umrührers und die amplitudenasymmetrische Speisung des anderen Umrührers erhält man zwei einstellbare Parameter, mit denen sich die Turbulenz in sehr genauer und gezielter Weise einstellen läßt. Zugleich wird durch die phasenasymmetrische Speisung des mindestens einen Umrührers eine bedeutend bessere Ausnutzung dieses Umrührers erreicht, da der Strombelag an allen Stellen des Umrührers gleich groß ist.

Der erste und/oder zweite Umrührer werden/wird von einer phasenasymmetrischen Stromquelle gespeist, wobei der/die Umrührer symmetrisch oder asymmetrisch aufgebaut sein kann/können.

Der/die Umrührer kann/können auch mit abweichender Stromstärke in einer Phase relativ zu mindestens einer anderen Phase gespeist werden.

Insgesamt soll die Asymmetrie des Umrührers und der Stromquelle einem Stromunterschied von 10% (bei einer reinen Stromasymmetrie) entsprechen.

Anhand der Figuren soll die Erfindung näher erläutert werden. Es zeigen
Fig. 1 eine erste Art der Anordnung vom Umrührern zur Durchführung des Verfahrens nach der Erfindung,
Fig. 2 eine zweite Art der Anordnung vom Umrührem zur Durchführung des Verfahrens gemäß der Erfindung,
Fig: 3 eine dritte Art der Anordnung der Umrührer zur Durchführung des Verfahrens gemäß der Erfindung,
Fig. 4 das Stromzeigerdiagramm bei stromasymmetrischer Umrührung,
Fig. 5 das Stromzeigerdiagramm bei phasenasymmetrischer Umrührung.

Das zeigerdiagramm gemäß Figur 4 zeigt ein Dreiphasenstromsystem R, S, T, wobei die Stromasymmetrie beispielsweise dadurch hergestellt wird, daß der Stromvektor der Phase T kleiner ist als die unter sich gleich großen Stromvektoren der Phasen R und S.

Figur 5 zeigtdas Stromzeigerdiagramm eines Dreiphasenstromsystems R, S, T, bei dem eine Phasenasymmetrie eingeführt worden ist. Zu diesem Zweck ist der Phasenwinkel zwischen den Phasen R und T gegenüber dem symmetrischen Wert von 120° um α° vergrößert und der Phasenwinkel zwischen den Phasen T und S entsprechend um α° verkleinert. a beträgt vorzugsweise mehr als 5°. Diese Phasenasymmetrie kann beispielsweist durch eine spätere Zündung des die Phase T speisenden Thyristors erreicht werden. Die phasenasymmetrische Speisung bewirkt ein asymmetrisches Umrühren, was eine bessere Gußstruktur zur Folge hat, beispielsweise bei einem asymmetrischen Umrührer 1 (siehe Figur 1), der den nicht erstarrten Bereich eines Gießstranges 3 entsprechend der Erfindung umrührt.

Figur 1 zeigt das Umrühren in Quer- oder Längsrichtung des Stranges bei billets, blooms oder slabs mit beispielsweise einem elektromagnetischen, mehrphasig gespeisten Umrührer 1, der dadurch für asymmetrisches Umrühren ausgebildet ist, daß die Speisung entweder zweiphasig mit einer von 90° abweichenden Verschiebung zwischen den beiden Phasen oder dreiphasig mit einer von 120° abweichenden Verschiebung zwischen den Phasen erfolgt. Der zweite Umrührer 2 wird mit demselben Phasensystem wie der erste Umrührer gespeist, jedoch entweder symmetrisch oder mit einer anderen Art von Asymmetrie als der erste Umrührer. Die Umrührer können sich eventuell gegenüberstehen und beide Können für ein Umrühren in Querrichtung oder beide für ein Umrühren in Längsrichtung ausgebildet sein. In besonderen Fällen kann der Anordnungswinkel zwischen dem Umrührer und der Gießrichtung für die beiden Umrührer 1 und 2 unterschiedliche sein. In beiden Fällen kann die Speisung der beiden Umrührer 1, 2 auch mit phasenasymmetrischer Umrührung erfolgen.

Figur 2 zeigt zwei dreiphasig gespeiste Umrührer 1, 2, die einander gegenüberstehend an dem aus der Gießkokille 4 austretenden Gießstrang 3 angeordnet sind. Beide Umrührer haben dieselbe Umrührrichtung. Der Verlauf der Umrührung ist durch die Pfeile 5 angedeutet. Der zweite Umrührer 2 kann hierbei mit einer gegenseitigen Phasenverschiebung arbeiten, und mit einer Unsymmetrie in dem Phasenströmen von solcher Art, daß der Strom einer Phase um mindestens 10% von Strom einer anderen Phase abweicht. Man verwendet hier also einem Umrührer, bei dem gleichzeitig von zwei Möglichkeiten zur Schaffung einer Asymmetrie Gebrauch gemacht wird.

Der zweite Umrührer 2 kann auch mit einer gegenseitigen Verschiebung der Phasenströme und einer asymmetrischen Ausbildung der Phasenwicklungen untereinander arbeiten, so daß eine Kombination aus Phasenasymmetrie und Amplitudenasymmetrie entsteht.

Figur 3 zeigt zwei Umrührer 1 und 2, die, beispielsweise beim Gießen von billets, hintereinander längs des Gießstranges angeordnet sind; auch hier können dieselben Abweichungen zwischen dem beiden Umrührern 1 und 2 untereinander wie bei den Anordnungen nach Figur 1 und 2 vorgesehen werden. Somit kann für die beiden Umrührer 1 und 2 sowohl ein Umrühren in Querrichtung wie auch ein Umrühren in Längsrichtung vorgesehen werden, wie es in Figur 3 angedeutet ist. Man ist bestrebt, die Umrührkräfte zwischen dem Umrührern 1 und 2 so einander anzupassen, daß sich die Umrührung bis in die Kokille hinein erstreckt, d.h. die Umrührströmung soll hoch in die Kokille hineinreichen und die weißen Bänder sollen verschwinden. Es gilt, die Umrührkraft des Umrührers 1 relativ zur Umrührkraft des Umrührers 2 anzupassen, damit nicht einer der beiden Umrührer zu stark dominiert, was den Umrühreffekt verschlechtert. Bei dem Ausführungsbeispiel mit unterschiedlichen Windungszahlen der Phasenspuien ist es wichtig, daß die Amperewindungszahl für mindestens eine Phase um mindestens 10% von der Amperewindungszahl in einer anderen Phase abweicht. Man erhält somit eine magnetische Wanderwelle und ein stationäres Feld, und die Umrührer sind linear und gerade. Man erhält unter dem Umrührer eine größere Turbulenz, was mit dem verschiedenen Kombinationen erreicht werden kann, die vorstehend erläutert wurden und in den Figuren gezeigt sind.

Die vorstehend beschriebenen Verfahren können im Rahmen des offenbarten allgemeinen Erfindungsgedankens in vielfacher Weise variiert werden.

## Patentansprüche

1. Verfahren zum Umrühren der nicht erstarrten Bereiche. eines aus einer Stranggießmaschine austretenden Gießstranges, wobei der Strang in einer Kokille (4) geformt wird und das Umrühren asymmetrisch mittels elektromagnetischer Umrührer erfolgt, dadurch gekennzeichnet, daß das Umrühren mit mindestens einem ersten und mindestens einem zweiten Umrührer erfolgt, wobei der erste Umrührer (1) dadurch asymmetrisch arbeitet, daß seine Speisung entweder zweiphasig mit einer von 90° abweichenden Verschiebung zwischen den beiden Phasen oder dreiphasig mit einer von 120° abweichenden Verschiebung zwischen den Phasen erfolgt, während der zweite Umrührer (2) mit gleicher Phasenzahl wie der erste Umrührer arbeitet, jedoch entweder symmetrisch oder mit einer anderen Art der Asymmetrie als der erste Umrührer, beispielsweise mit einem Strom in einer Phase, der um mindestens 10% von dem Strom in einer anderen Phase abweicht oder mit entsprechend asymmetrisch aufgebauten Phasenspulen.

2. Verfahren nach Anspruch 1, dadurch gekennzeichnet, daß die phasenasymmetrische Umrührung mit einer gegenseitigen Verschiebung der Phasen erfolgt, die um mindestens 5° von der Phasenverschiebung der symmetrischen Phasensysteme abweicht.

3. Verfahren nach Anspruch 1 oder 2, dadurch gekennzeichnet, daß der erste und/oder zweite Umrührer sowohl phasenasymmetrisch als auch stromasymmetrisch gespeist wird/werden, wobei die Stromasymmetrie dadurch erreicht wird, daß der Strom in einer Phase um mindestens 10% von dem Strom in einer anderen Phase abweicht und/oder die Phasenspulen entsprechend asymmetrisch aufgebaut sind.

## Revendications

1. Procédé pour brasser les régions non solidifiées d'une barre de coulée sortant d'une machine de coulée continue, la barre étant formée dans une lingotière (4) et le brassage s'effectuant de manière asymétrique au moyen de dispositifs électromagnétiques de brassage, carac-térisé en ce qu'il consiste à effectuer le brassage avec au moins un premier et un second dispositif de brassage, le premier dispositif de brassage (1) fonctionnant de manière asymétrique par le fait que son alimentation est biphasée avec un déphasage différent de 90° entre les deux phases ou est triphasée avec un déphasage différent de 120° entre les phases, tandis que le second dispositif de brassage (2) fonctionne avec le même nombre de phases que le premier dispositif de brassage, mais d'une manière symétrique ou avec un autre type d'asymétrie que le premier dispositif de brassage; par exemple avec un courant dans une phase qui diffère d'au moins 10% du courant das une autre phase ou avec des bobines de phase montées asymétriquement de manière correspondante.

2. Procédé suivant la revendication 1, carac- térisé en ce qu'il consiste à effectuer le brassage asymétrique des phases avec un déphasage mutuel des phases qui diffère d'au moins 5% du déphasage du système de phases symétriques.

3. Procédé suivant la revendication 1 ou 2, caractérisé en ce qu'il consiste à alimenter le premier et/ou le second dispositif de brassage d'une manière asymétrique aussi bien du point de vue de la phase que du point de vue du courant, l'asymétrie du courant étant obtenue par le fait que le courant dans une phase, diffère d'au moins 10% du courant dans une autre phase et/ou par le fait que les bobines des phases sont formées avec une asymétrie correspondante.

## Claims

1. Method for stirring the non-solidified portions of a cast strand extruding from a continuous casting machine, the strand is being formed in a mould (4) and the stirring being performed asymmetrically by an electromagnetic stirrer, characterized in that the stirring is performed by at least one first and at least one second stirrer, whereby said first stirrer (1) works asymmetrically by being supplied either by two phases having a mutual phase displacement differing from 90°, or by three phases having a mutual phase displacement differing from 120°, while the second stirrer (2) works with the same number of phases as the first stirrer but either symmetrically or with a different type of asymmetry than said first stirrer, for example with a current in one phase deviating at least 10 percent from the current in one of the other phases, or with correspondingly asymmetrically constructed phase coils.

2. Method according to claim 1, characterized in that the asymmetrical stirring is performed with a mutual phase displacement deviating at least 5° from the phase displacement of the symmetrical phase systems.

3. Method according to claim 1 or 2, characterized in' that said first and/or said second stirrer are/is supplied in a phase-asymmetric manner as well as in a current-asymmetric manner, whereby the current asymmetry is achieved by having the current in one phase deviating by at least 10 percent from the current in one of the other phases and/or by having constructed the phase coils in a correspondingly asymmetrical manner.
